# EUROPÄISCHE PATENTSCHRIFT

(11) **EP 2 876 177 B1**
(45) Veröffentlichungstag und Bekanntmachung des Hinweises auf die Patenterteilung: **12.07.2017**
(21) Anmeldenummer: 13194100.7
(22) Anmeldetag: 22.11.2013
(51) Int. Cl.: C22C 38/00, C22C 30/00, C22C 27/02, C22C 38/06, C22C 38/12, C22C 38/18, C22C 38/26

(54) **WERKSTOFF AUS LAVES-PHASE UND FERRITISCHER FE-AL-PHASE**
MATERIAL FROM LAVES PHASE AND FERRITIC FE-AL PHASE
MATÉRIAU CONSTITUÉ D'UNE PHASE DE LAVES ET D'UNE PHASE FE-AL FERRITIQUE

(43) Veröffentlichungstag der Anmeldung: 27.05.2015
(73) Patentinhaber: MTU Aero Engines AG, 80995 München (DE)
(72) Erfinder: Smarsly, Wilfried, 81669 München (DE); Sauthoff, Gerhard, 40880 Ratingen (DE)

(56) Entgegenhaltungen:
- DE-A1-102005 061 790
- US-A1- 2004 011 435
- RISANTI D D ET AL: "Strengthening of iron aluminige alloys by atomic ordering and Laves phase precipitation for high temperature applications", INTERMETALLICS, ELSEVIER SCIENCE PUBLISHERS B.V, GB, Bd. 13, 7. April 2005 (2005-04-07), Seiten 1313-1321, XP002428083, ISSN: 0966-9795, DOI: 10.1016/J.INTERMET.2004.12.029
- SCHNEIDER ANDRE ET AL: "Iron Aluminium Alloys with Strengthening Carbides and Intermetallic Phases for High-Temperature Applications", STEEL RESEARCH INTERNATIONAL, VERLAG STAHLEISEN GMBH., DUSSELDORF, DE, Bd. 75, Nr. 1, Januar 2004 (2004-01), Seiten 55-61, XP009093993, ISSN: 1611-3683

## Beschreibung

### GEBIET DER ERFINDUNG

Die vorliegende Erfindung betrifft einen Werkstoff für Bauteile von Strömungsmaschinen, insbesondere von stationären Gasturbinen und Flugzeugtriebwerken, der zumindest eine Laves - Phase und eine ferritische Phase mit Fe und Al umfasst, sowie ein entsprechendes Bauteil.

### STAND DER TECHNIK

In Strömungsmaschinen, wie stationären Gasturbinen oder Flugzeugtriebwerken, werden Bauteile, wie beispielsweise Schaufeln, Scheiben und dergleichen, eingesetzt, die sowohl den hohen Temperaturen als auch den aggressiven Umgebungsbedingungen beim Betrieb der Strömungsmaschinen widerstehen müssen, als auch insbesondere bei den teilweise herrschenden hohen Temperaturen eine ausreichende Festigkeit und Kriechbeständigkeit aufweisen müssen. Hierzu sind im Stand der Technik verschiedene Werkstoffe bekannt, die zusammen mit geeigneten Beschichtungen den Anforderungen genügen. Allerdings ist das Potential der bisher eingesetzten Werkstoffe, wie beispielsweise Eisen - und Nickel - Basis - Legierungen, bereits weitgehend ausgeschöpft, so dass weitere Effizienzsteigerungen für Strömungsmaschinen beispielsweise durch höhere Arbeitstemperaturen durch neuartige Werkstoffe erreicht werden müssen.

So gibt es bereits Bestrebungen, Legierungen mit Partikeln aus Laves - Phasen zu verfestigen, welche aufgrund ihrer geordneten, intermetallischen Struktur günstige Festigkeitswerte auch bei hohen Einsatztemperaturen erwarten lassen.

Beispiele hierfür sind in der DE 10 2005 061 790 A1 bzw. der US 8,012,271 B2 beschrieben. Dort wird ein Werkstoff auf Basis einer Eisenbasislegierung vorgeschlagen, der intermetallische Laves - Phasen eingelagert hat. Bei dem Eisenbasislegierungswerkstoff handelt es sich um eine Eisen - Aluminium - Chrom - Legierung und die intermetallischen Laves - Phasen beruhen auf ternären Systemen mit den Bestandteilen Eisen, Aluminium, Niob und/oder Tantal. Derartige Werkstoffe weisen aufgrund der geordneten intermetallischen Phasen auch bei hohen Temperaturen hohe Festigkeiten auf, sodass sie die Anforderungen für die Anwendung bei entsprechenden Komponenten in Gasturbinen bei Betriebstemperaturen im Bereich von mehr als 730°C erfüllen können.

Trotz der bereits bekannten Werkstoffe besteht weiterhin Bedarf, verbesserte Werkstoffe für den Einsatz in Gasturbinen bei Temperaturen oberhalb von 700°C bereitzustellen.

### OFFENBARUNG DER ERFINDUNG

### AUFGABE DER ERFINDUNG

Es ist deshalb Aufgabe der vorliegenden Erfindung, einen Werkstoff für Bauteile einer Gasturbine, insbesondere eines Flugzeugtriebwerks bereitzustellen, der insbesondere bei Temperaturen üben 700 °C eingesetzt werden kann und durch ein geringes spezifisches Gewicht sowohl zur Leistungssteigerung der Gasturbine, als auch zur Gewichtsreduktion insbesondere bei Flugzeugtriebwerken beiträgt. Gleichzeitig soll der Werkstoff den übrigen Anforderungen an einen Hochtemperaturwerkstoff für den Einsatz bei Strömungsmaschinen gerecht werden und Bauteile aus diesem Werkstoff sollen einfach hergestellt werden können.

### TECHNISCHE LÖSUNG

Diese Aufgabe wird gelöst durch einen Werkstoff mit den Merkmalen des Anspruchs 1 sowie durch Bauteile mit den Merkmalen des Anspruchs 15. Vorteilhafte Ausgestaltungen sind Gegenstand der abhängigen Ansprüche.

Die Erfindung schlägt einen Werkstoff vor, der Anteile einer ferritischen Phase mit Eisen und Aluminium sowie mindestens einer Laves - Phase aufweist, wobei der Anteil der mindestens einen Laves - Phase den größten Anteil des Werkstoffs ausmacht. Mit anderen Worten, die Laves - Phase(n) bildet bzw. bilden das Gerüst bzw. die Matrix des Werkstoffs und die eingelagerte ferritische Phase dient zur Verbesserung der Duktilität des Werkstoffs, da die ferritische Fe - Al - Phase weniger hart als die Laves - Phasen sind. Somit wird also ein Werkstoff vorgeschlagen, bei dem der größte Anteil durch die harten und hochfesten sowie warmfesten Laves - Phasen gebildet wird und eine ferritische Eisen - Aluminium - Phase sowie möglicherweise weitere vorkommende Phasen geringere Anteile am Werkstoff aufweisen.

Der erfindungsgemäße Werkstoff enthält 50 vol.% oder mehr Laves - Phase, insbesondere 60 vol.% oder mehr, vorzugsweise 70 vol.% oder mehr Laves - Phase, wobei nur eine einzige Laves - Phase vorhanden sein kann oder mehrere verschiedene Laves - Phasen. Die Laves - Phasen sind intermetallische Verbindungen gemäß den drei Strukturtypen (MgCu₂, MgZn₂ und MgNi₂), wobei die angegebenen Verbindungen lediglich zur Beschreibung der Kristallstruktur dienen jedoch nicht in dieser Zusammensetzung im erfindungsgemäßen Werkstoff vorkommen.

Die Laves - Phasen im erfindungsgemäßen Werkstoff können insbesondere ternäre oder multinäre Laves - Phasen sein, die somit mindestens drei unterschiedliche Komponenten aufweisen. Multinäre Laves - Phasen bezeichnen hierbei Laves - Phasen mit vier oder mehr Komponenten. Üblicherweise kann es sich bei den Laves - Phasen um eine hexagonale, intermetallische Phase der Zusammensetzung MeMe'₂ handeln, wobei Me für Metall steht. Bei einer ternären Laves - Phase ist die Zusammensetzung durch Me(Me',Me") gegeben, während bei quaternäre oder multinären Laves - Phasen die Zusammensetzung durch teilweisen Ersatz einer der Bestandteile Me, Me' oder Me" gegeben ist.

Bei der vorliegenden Erfindung kann die ternäre Laves - Phase insbesondere auf Basis des ternären Systems FeTaAl gebildet sein, wobei die Laves - Phase insbesondere 15 Gew.% bis 65 Gew.% Eisen, 1 Gew.% bis 15 Gew.% Aluminium und 0,5 Gew.% bis 65 Gew.% Tantal aufweisen kann. Der Tantal - Anteil bei der ternären Laves - Phase kann auch zumindest teilweise durch Niob ersetzt sein, so dass die Laves - Phase auch durch ein quaternäres System FeTaNbAl gebildet sein kann.

Bei einer vollständigen oder nahezu vollständigen Ersetzung kann die ternäre Laves - Phase auf Basis FeNbAl gebildet sein, wobei eine derartige ternäre Laves - Phase insbesondere 15 Gew.% bis 65 Gew.% Eisen, 1 Gew.% bis 15 Gew.% Aluminium und 0,5 Gew.% bis 55 Gew.% Niob aufweisen kann.

Bei den Laves - Phasen auf Basis ternäraren Laves - Phasen können geringe Bestandteile weiterer in der Legierung vorhandener Elemente enthalten sein, wie dies durch die quaternären oder multinären Systeme bei ausreichend großen Anteilen derartiger Elemente beschrieben ist.

Die Laves - Phasen können auch Chrom - Anteile aufweisen, so dass die beschriebenen ternären Laves - Phasen quaternär mit einem entsprechenden Chrom - Anteil (FeCrTaAl oder Fe-CrNbAl) ausgebildet sein können oder die Laves - Phase kann auf Basis eines Systems FeCrAlTaNb gebildet sein. Chrom kann bei diesen Laves - Phasen zumindest teilweise den Fe - Anteil ersetzen.

Bei der ferritischen Phase mit Eisen und Aluminium kann es sich um einen kubischraumzentrierten Mischkristall mit Aluminium und weiteren Legierungsbestandteilen handeln. Insbesondere kann die ferritische Fe - Al - Phase zusätzlich Chrom aufweisen.

Erfindungsgemäß besteht der Werkstoff aus 20 bis 25 at.% Chrom, insbesondere um 23 at.% Chrom, 5 bis 35 at.% Aluminium, insbesondere 7 bis 30 at.% Aluminium und 10 bis 25 at.% Tantal und/oder Niob sowie Rest Eisen und unvermeidbare Verunreinigungen.

Der entsprechende Werkstoff kann sowohl schmelzmetallurgisch als auch pulvermetallurgisch hergestellt werden.

### AUSFÜHRUNGSBEISPIELE

Weitere Vorteile, Kennzeichen und Merkmale der vorliegenden Erfindung werden bei der nachfolgenden Beschreibung detaillierter Ausführungsbeispiele deutlich. Allerdings ist die Erfindung nicht auf diese Ausführungsbeispiele beschränkt.

Für einen Einsatz bieten sich beispielsweise folgende Legierungszusammensetzungen an:

| Legierung | Fe [At.%] | Cr [At.%] | Al [At.%] | Ta [At.%] | Nb [At.%] |
|---|---|---|---|---|---|
| 1 | 40 | 23 | 27 | 10 | 0 |
| 2 | 40 | 23 | 27 | 7 | 3 |
| 3 | 40 | 23 | 27 | 3 | 7 |
| 4 | 40 | 23 | 27 | 0 | 10 |
| 5 | 60 | 23 | 7 | 10 | 0 |
| 6 | 60 | 23 | 7 | 7 | 3 |
| 7 | 60 | 23 | 7 | 3 | 7 |
| 8 | 60 | 23 | 7 | 0 | 10 |
| 9 | 25 | 23 | 27 | 25 | 0 |
| 10 | 25 | 23 | 27 | 16 | 9 |
| 11 | 25 | 23 | 27 | 9 | 16 |
| 12 | 25 | 23 | 27 | 0 | 25 |
| 13 | 45 | 23 | 7 | 25 | 0 |
| 14 | 45 | 23 | 7 | 16 | 9 |
| 15 | 45 | 23 | 7 | 9 | 16 |
| 16 | 45 | 23 | 7 | 0 | 25 |

Wie die Tabelle der Ausführungsbeispiele zeigt, können insbesondere die Anteile an Aluminium, Tantal und Niob sowie entsprechend von Eisen variiert werden, während beispielsweise ein fester Chromgehalt in der Größenordnung von 23 at.% vorgesehen werden kann. Während der Anteil von Tantal und Niob in Summe auf Werte von 10 bzw. 25 At.% eingestellt wird, variiert der Aluminiumgehalt und entsprechend der Eisengehalt zwischen einem niedrigen Aluminiumgehalt in der Größenordnung von 7 at.% und einem hohen Aluminiumgehalt in der Größenordnung von 27 at.%, sodass entsprechend unterschiedliche Eisengehalte vorliegen. Dadurch lässt sich insbesondere die ferritische Fe - Al - Cr - Phase und deren Eigenschaften insbesondere hinsichtlich der Duktilität variieren.

## Patentansprüche

1. Werkstoff für Bauteile einer Gasturbine, insbesondere eines Flugzeugtriebwerks, mit Anteilen einer ferritischen Phase mit Fe und Al und Anteilen mindestens einer Laves - Phase, **dadurch gekennzeichnet, dass** der Werkstoff aus 20 bis 25 at.% Cr, 5 bis 35 at.% Al und 10 bis 25 at.% Tantal und/oder Niob sowie Rest Fe und unvermeidbare Verunreinigungen besteht, wobei der Anteil der mindestens einen Laves - Phase den größten Anteil des Werkstoffs ausmacht, nämlich größer oder gleich 50 vol.% ist.

2. Werkstoff nach Anspruch 1,
**dadurch gekennzeichnet, dass**
der Anteil der mindestens einen Laves - Phase größer oder gleich 60 vol.%, vorzugsweise größer oder gleich 70 vol.% ist.

3. Werkstoff nach einem der vorhergehenden Ansprüche,
**dadurch gekennzeichnet, dass**
die Laves - Phase eine ternäre oder multinäre Laves - Phase ist.

4. Werkstoff nach Anspruch 3,
**dadurch gekennzeichnet, dass**
die ternäre oder multinäre Lavesphase auf Basis von FeTaAl gebildet ist.

5. Werkstoff nach Anspruch 4,
**dadurch gekennzeichnet, dass**
die Lavesphase auf Basis von FeTaAl zusätzlich Nb umfasst, welches teilweise Ta ersetzt.

6. Werkstoff nach Anspruch 3,
**dadurch gekennzeichnet, dass**
die ternäre oder multinäre Lavesphase auf Basis von FeNbAl gebildet ist.

7. Werkstoff nach Anspruch 6,
**dadurch gekennzeichnet, dass**
die Lavesphase auf Basis von FeNbAl zusätzlich Ta umfasst, welches teilweise Nb ersetzt.

8. Werkstoff nach einem der vorhergehenden Ansprüche,
**dadurch gekennzeichnet, dass**
die Laves - Phase Cr enthält, das insbesondere teilweise Fe ersetzt.

9. Werkstoff nach einem der vorhergehenden Ansprüche,
**dadurch gekennzeichnet, dass**
die Laves - Phase auf Basis von FeCrAlTaNb gebildet ist.

10. Werkstoff nach einem der vorhergehenden Ansprüche,
**dadurch gekennzeichnet, dass**
die ferritische Phase zusätzlich Cr umfasst.

11. Werkstoff nach einem der vorhergehenden Ansprüche,
**dadurch gekennzeichnet, dass**
im Werkstoffgefüge die mindestens eine Laves - Phase eine Matrix oder ein Skelett bildet, in welche(s) die ferritische Phase eingelagert ist.

12. Werkstoff nach einem der vorhergehenden Ansprüche,
**dadurch gekennzeichnet, dass**
der Werkstoff um 23 at.% Cr aufweist.

13. Werkstoff nach einem der vorhergehenden Ansprüche,
**dadurch gekennzeichnet, dass**
der Werkstoff 7 bis 30 at.% Al aufweist

14. Werkstoff nach einem der vorhergehenden Ansprüche,
**dadurch gekennzeichnet, dass**
der Werkstoff schmelzmetallurgisch oder pulvermetallurgisch hergestellt ist.

15. Bauteil einer Gasturbine, insbesondere eines Flugzeugtriebwerks, mit einem Werkstoff nach einem der vorhergehenden Ansprüche.

## Claims

1. A material for components of a gas turbine, in particular an aircraft engine,
comprising amounts of a ferritic phase with Fe and Al and amounts of at least one Laves phase,
**characterized in that**
the material consists of 20 to 25 at.% Cr, 5 to 35 at.% Al, and 10 to 25 at.% tantalum and/or niobium, the remainder being Fe and unavoidable impurities,
wherein the amount of the at least one Laves phase constitutes the largest amount of the material, namely greater than or equal to 50 vol.%.

2. The material according to claim 1,
**characterized in that**
the amount of the at least one Laves phase is greater than or equal to 60 vol.%, preferably greater than or equal to 70 vol.%.

3. The material according to one of the preceding claims,
**characterized in that**
the Laves phase is a ternary or multinary Laves phase.

4. The material according to claim 3,
**characterized in that**
the ternary or multinary Laves phase is formed on the basis of FeTaAl.

5. The material according to claim 4,
**characterized in that**
the Laves phase based on FeTaAl additionally comprises Nb, which partially replaces Ta.

6. The material according to claim 3,
**characterized in that**
the ternary or multinary Laves phase is formed on a basis of FeNbAl.

7. The material according to claim 6,
**characterized in that**
the Laves phase based on FeNbAl additionally comprises Ta, which partially replaces Nb.

8. The material according to one of the preceding claims,
**characterized in that**
the Laves phase contains Cr, which in particular partially replaces Fe.

9. The material according to one of the preceding claims,
**characterized in that**
the Laves phase is formed on a basis of FeCrAlTaNb.

10. The material according to one of the preceding claims,
**characterized in that**
the ferritic phase additionally comprises Cr.

11. The material according to one of the preceding claims,
**characterized In that**
in the material structure the at least one Laves phase forms a matrix or a skeleton into which the ferritic phase is incorporated,

12. The material according to one of the preceding claims,
**characterized in that**
the material has about 23 at.% Cr.

13. The material according to one of the preceding claims,
**characterized in that**
the material has 7 to 30 at.% Al.

14. The material according to one of the preceding claims,
**characterized in that**
the material is produced by melt metallurgy or by powder metallurgy.

15. A component of a gas turbine, in particular an aircraft engine, comprising a material according to one of the preceding claims.

## Revendications

1. Matériau pour composants d'une turbine à gaz, en particulier d'un propulseur d'aéronef, avec des fractions d'une phase ferritique avec de Fe et de l'Al et des fractions d'au moins une phase de laves,
**caractérisé en ce que** le matériau est constitué de 20 à 25 % atomiques de Cr, de 5 à 35 % atomiques d'Al et de 10 à 25 % atomiques de tantale et/ou de niobium, le restant étant constitué de Fe et d'impuretés inévitables, dans lequel la fraction de la au moins une phase de laves constitue la plus grande partie du matériau, à savoir supérieure ou égale à 50 % en volume.

2. Matériau selon la revendication 1,
**caractérisé en ce que :**
la fraction de l'au moins une phase de laves est supérieure ou égale à 60 % en volume, de préférence supérieure ou égale à 70 % en volume.

3. Matériau selon l'une quelconque des revendications précédentes,
**caractérisé en ce que :**
la phase de laves est une phase laves ternaire ou multinaire.

4. Matériau selon la revendication 3,
**caractérisé en ce que :**
la phase de laves ternaire ou multinaire est formée à base de FeTaAl.

5. Matériau selon la revendication 4,
**caractérisé en ce que :**
la phase de laves à base de FeTaAl comprend en outre du Nb qui remplace en partie le Ta.

6. Matériau selon la revendication 3,
**caractérisé en ce que :**
la phase de laves ternaire ou multinaire est formée à base de FeNbAl.

7. Matériau selon la revendication 6,
**caractérisé en ce que :**
la phase de laves à base de FeNbAl comprend en outre du Ta qui remplace en partie le Nb.

8. Matériau selon l'une quelconque des revendications précédentes,
**caractérisé en ce que :**
la phase de laves contient du Cr, qui remplace en particulier en partie le Fe.

9. Matériau selon l'une quelconque des revendications précédentes,
**caractérisé en ce que :**
la phase de laves est formée à base de FeCrAlTaNb.

10. Matériau selon l'une quelconque des revendications précédentes,
**caractérisé en ce que :**
la phase ferritique comprend en outre du Cr.

11. Matériau selon l'une quelconque des revendications précédentes,
**caractérisé en ce que :**
dans la structure du matériau, la au moins une phase de laves forme une matrice ou un squelette, dans laquelle ou lequel la phase ferritique est imbriquée.

12. Matériau selon l'une quelconque des revendications précédentes,
**caractérisé en ce que :**
le matériau présente aux environs de 23 % atomiques de Cr.

13. Matériau selon l'une quelconque des revendications précédentes,
**caractérisé en ce que :**
le matériau présente 7 à 30 % atomiques d'Al.

14. Matériau selon l'une quelconque des revendications précédentes,
**caractérisé en ce que :**
le matériau est fabriqué par métallurgie en fusion ou métallurgie des poudres.

15. Composant d'une turbine à gaz, en particulier d'un propulseur d'aéronef, avec un matériau selon l'une quelconque des revendications précédentes.
